# EUROPÄISCHE PATENTSCHRIFT

(11) **EP 0 744 457 B1**
(45) Veröffentlichungstag und Bekanntmachung des Hinweises auf die Patenterteilung: **24.09.2003**
(21) Anmeldenummer: 96107578.5
(22) Anmeldetag: 13.05.1996
(51) Int. Cl.: C10M 145/14, C10M 149/00, C10M 149/06, C10M 149/10

(54) **Schmierstoffadditive**
Lubricant additive
Additif pour lubrifiants

(30) Priorität: 22.05.1995 DE 19518786
(43) Veröffentlichungstag der Anmeldung: 27.11.1996
(73) Patentinhaber: Röhm GmbH & Co. KG, 64293 Darmstadt (DE)
(72) Erfinder: Auschra, Clemens, Dr., 55122 Mainz (DE); Pennewiss, Horst, Dr., 64289 Darmstad (DE)

(56) Entgegenhaltungen:
- EP-A- 0 382 493
- EP-A- 0 621 293
- EP-A- 0 728 780
- GB-A- 1 053 529
- US-A- 5 254 632
- Die Makromolekulare Chemie: Macromolecular Symposia, Band 64 (Dezember 1992), Seiten 85-111

## Beschreibung

### Gebiet der Erfindung

Die Erfindung betrifft die Verwendung von aus Makromonomeren gewonnenen Pfropfpolymerisaten als Schmierstoffadditive mit viskositätsindexverbessernder und dispergierender Wirkung.

### Stand der Technik

Seit einiger Zeit stehen der Technik sogenannte Kammpolymere (Comb polymers) zur Verfügung, die beispielsweise als polymere Stabilisatoren für Emulsionen Anwendung gefunden haben (vgl. G. Allen, J.C. Bevington, Comprehensive Polymer Science Vol. 4, pg. 248 - 250, Pergamon Press 1989).
Einen Zugang zu solchen Kammpolymeren eröffnet die radikalisch initiierte Copolymerisation von Makromonomeren mit (chemisch verschiedenen) Comonomeren. Die US-A 5,254,632 gibt ein relativ einfaches Verfahren zur Herstellung geeigneter Makromonomeren an, bei dem man (Meth)acrylsäureester in Gegegenwart eines hydroxygruppenhaltigen Schwefelreglers polymerisiert und die so erhaltenen hydroxylgruppenterminierten Polyalkyl(meth)-acrylate mit Methylmethacrylat zum Poly(meth)acrylatmakromonomeren mit Methacryloylendgruppe umestert. In dem US-Patent findet sich auch eine Zusammenstellung einschlägiger Literatur in der u.a. verschiedene Wege zur Herstellung der Makromonomeren beschrieben werden.

Die britische Anmeldung GB-A-1,053,529 betrifft öllösliche Copolymere und daraus hergestellte Schmierölzusammensetzungen. Die Copolymere werden hergestellt, indem Ester der Acrylsäure oder Methacrylsäure mit längerkettigen Alkoholen (C₁₂ bis C₂₄) bis zu einem Umsatz von etwa 50 - 90 % polymerisiert werden, dann in einem zweiten Schritt Methyl- und/oder Ethylacrylat zugegeben und anschließend zu Ende polymerisiert wird.

Die europäische Anmeldung EP-A-0 382 493 beschreibt öllösliche, aminhaltige Copolymere, die aus einer Hauptkette und einer Vielzahl von polymeren Seitenketten mit basischen Aminogruppen bestehen. Die Polymere können hergestellt werden, indem entweder die aminhaltigen Seitenketten auf eine Polymerkette aufgepropft werden, oder indem zuerst ein amingruppen-haltiges Makromonomer hergestellt wird, welches dann mit weiteren Monomeren copolymerisiert wird.

### Aufgabe und Lösung

Die aus den geschilderten Entwicklungen ableitbaren Kammpolymeren bieten sich für mannigfaltige Anwendungsbereiche an, wobei aufgrund der Strukturen der Einsatz als Emulgatoren besonderes Interesse beanspruchen konnte. Die strukturellen Merkmale schienen nicht unbedingt eine besondere Eignung derartiger Kammpolymerer als Viskositäts-Index-Verbesserer (VI-Verbesserer) in Schmierölen zu versprechen.

Andererseits besteht durchaus ein Bedürfnis nach wirksamen VI-Verbesserern, insbesondere auch dispergierwirksamen VI-Verbesserern als Schmierstoffadditive.

Es wurde nun gefunden, daß die erfindungsgemäßen Schmierstoffadditive auf der Basis von bestimmten Kammpolymeren die Anforderungen der Schmierstofftechnik in besonderem Maße erfüllen.

Die Erfindung betrifft demnach die Verwendung von Pfropfpolymeren PFP aufgebaut aus Polyalkylmethacrylat-Makromonomeren (A), copolymerisiert mit Alkyl(meth)acrylsäureestern mit C₆-C₃₀-Alkylresten (AMA), mit nicht-funktionalisierten Comonomeren (B) ausgewählt aus der Gruppe bestehend aus Alkyl(meth)acrylsäureestern mit C₁-C₅-Alkylresten, Styrol und Alkylstyrolen mit C₁-C₄-Alkylresten und der Vinylester sowie funktionalisierten Comonomeren (C) ausgewählt aus der Gruppe der (Meth)acrylsäureester, der (Meth)acrylamide, der Vinyl-Heterocyclen, in einem Trägermedium TM als Schmierstoffadditive gemäß dem Anspruch 1.

In der Regel stehen die Komponenten, aus denen die Pfropfpolymere PFP aufgebaut sind in folgenden Gewichtsrelationen: (Summe der Anteile im allgem. = 100 Gew.-%)

Makromonomere (A) = 10 - 90 Gew.-%, Alkyl(meth)acrylsäureester mit C₆-C₃₀-Alkylresten, (AMA) = 0 - 90 Gew.-% Nichtfunktionalisierte Comonomere, (B) = 0 - 60 Gew.-% und funktionalisierte Comonomere (C) = 0 - 40 Gew.-%.

In einer bevorzugten Ausführungsart der Erfindung kann die Struktur der anzuwendenden Pfropfpolymere PFP schematisch durch die folgende Formel I wiedergegeben werden, jedoch fallen auch abweichende Ausgestaltungen unter die vorliegende Erfindung.
- X =: biradikalischer Rest
- R₁ =: -H oder -CH₃
- R₂ =: -H oder -CH₃
- R₃ =: -H oder -CH₃
- n =: 6 bis 30
- m =: 6 bis 30
- p =: mittlerer Polymerisationsgrad des Makromonomeren (A)
(-co- steht als übliche Kurzschreibweise für "copolymerisiert mit")

Bei der Herstellung der Pfropfpolymeren PFP kann vorzugsweise von dem Makromonomeren der Formel II ausgegangen werden:
- X =: biradikalischer Rest
- R₁ =: -H oder -CH₃
- R₂ =: -H oder -CH₃
- n =: 6 bis 30
- p =: mittlerer Polymerisationsgrad des Makromonomeren

Dabei ist p vorzugsweise so bemessen, daß M_{W} das gewichtsmittlere Molekulargewicht des Makromonomeren der Formel II im Bereich 1 000 bis 100 000 liegt.
Vorzugsweise steht der biradikalische Rest X für eine mindestens zwei- und bis 30-gliedrige KohlenwasserstoffKette, vorzugsweise mit einer -S-Brücke direkt anschließend an den polymeren Teil von I, wobei gegebenenfalls bis 9 Kohlenstoffglieder durch Ethersauerstoff ersetzt sein können. Ferner kann im Rest X die Kette noch durch funktionelle Reste der Formel worin R₉ für Wasserstoff oder einen Alkylrest mit 1 - 8 Kohlenstoffatomen steht, oder einen Phenylrest, unterbrochen sein.

Die Alkyl(meth)acrylate AMA lassen sich im allgemeinen durch die Formel III ausdrücken:
- R'₁ =: H oder CH₃
- n =: 6 bis 30

Die Comonomeren (B) entsprechen in der Regel den Formeln IV oder V
- R"₁ =: H oder CH₃
- R₃ =: C₁-C₅-Alkyl, vorzugsweise C₁-C₄-Alkyl
oder der Formel V
- R'''₁ =: H oder CH₃
- R₄ =: H oder C₁-C₄-Alkyl
oder der Formel VI
- R₅ =: C₁-C₁₁-Alkyl,

Genannt seien als Vertreter der Comonomeren der Formel VI das Vinylacetat, Vinylpropionat, Vinylisobutyrat, Vinyl-2-ethylhexoat, Vinylester der Kokosfettsäuren, der C₁₀-Oxosäuren (vgl. Kirk-Othmer, 3rd. Ed. Vol. 4, 863 - 871, J. Wiley 1978), als Vertreter der Formel IV insbesondere das Methylmethacrylat (Monomer IV-a).

Die (mit den vorgenannten Comonomeren nicht identischen) funktionalisierten, insbesondere dispergierwirksamen Comonomeren (C) können bevorzugt durch die Formel VII wiedergegeben werden: worin R^{IV}₁ für Wasserstoff oder Methyl, R₆ für -OR₉ -NR₇R₈ steht und worin R₉ für einen mit mindestens einem hydrophilen Rest A ausgewählt aus der Gruppe bestehend aus dem Hydroxyrest, einem -NR'₇R'₈ Rest, dem Sulfonsäurerest, dem Carboxylrest oder Carboxamidrest oder eine, an sich wasserlöslichen, fünf- bis sechsgliedrigen Heterocyclussubstituierten Alkylrest mit 2 bis 20 Kohlenstoffatomen, wobei die Kohlenstoffkette durch Etherbrücken unterbrochen oder endständig mit einem gegebenenfalls mit C₁-C₁₂-Alkylsubstituierten Phenyl- oder Phenoxyrest besetzt sein kann und worin R'₇ und R'₈ für Wasserstoff oder für einen gegebenenfalls mit einem hydrophilen Rest A substituierten Alkylrest mit 1 bis 6 Kohlenstoffatomen stehen oder worin R'₇ und R'₈ gegebenenfalls unter Einbeziehung weiterer Stickstoff- oder Sauerstoffatome einen 5- oder 6-gliedrigen Heterocyclus bilden und worin R'₇ und R'₈ für Wasserstoff oder einen Alkylrest mit 1 bis 6 Kohlenstoffatomen steht, wobei -NR'₇R'₈ gegebenenfalls quaterniert sein kann oder wenn R₇ für Wasserstoff steht R₈ für eine Carboxamidogruppe stehen kann. Vorzugsweise sind die funktionalisierten Comonomeren (C) ausgewählt aus der Gruppe bestehend aus gegebenenfalls substituierten (Meth)acrylamid, Hydroxyalkylestern der (Meth)acrylsäure wie 2-Hydroxyethyl(meth)acrylat, 2-Hydroxyropyl(meth)-acrylat, aminsubstituierte Alkylester wie 2-Diethylaminoethyl(meth)acrylat, 2-(1-Imidazolyl)ethyl(meth)acrylat, 2-(4-Morpholinyl)ethyl(meth)acrylat, 2-Trimethylammoniumethyl(meth)acrylat-Salz, hydroxalkylsubstituierten (Meth)acrylamiden wie N-(2-Hydroxyethyl)(meth)acrylamid, N-(3-Hydroxy-2,2-dimethylpropyl) (meth)acrylamid, N-Dimethylaminomethyl(meth)-acrylamid, N-(meth)acryloidopyrrolidon-2-, N-(Meth)acrylamidomethylpyrrolidon, N-(1-Piperidinylmethyl)-(meth)acrylamid, quaternäre Ammoniumverbindungen wie N-Trimethylammoniumpropyl(meth)acrylamid-Salz, Sulfonsäurederivate wie 2-(Meth)acrylamido-2-methylpropansulfonsäure oder den N-(Meth)acryloylharnstoff. Genannt seien insbesondere das 2-(N-Morpholinyl)ethylmethacrylat (= Monomer VII-a), N-Vinylpyrrolidon (= Monomer VIII-a).
Von besonderem Interesse sind Monomere der Formel VII worin R₆ für den Rest eines alkoxylierten Alkanols oder Phenols steht (Comonomere der Formel VII-A).
- R'₁ =: -H oder -CH₃
- k =: 5 bis 100
- i =: 0 bis 100
- R₁₁ =: CₙH₂ₙ₊₁ verzweigt oder unverzweigt oder gegebenenfalls substituiertes Phenol
- n =: 1 bis 22

Als besonders günstig sind Vertreter der Formel VII-A einzuschätzen, bei denen R₁₁ von technischen Phenolen bzw. Phenolgemischen stammt. Genannt seien neben dem Phenol selbst tert.Butylphenol, Octylphenol, Nonylphenol, Dinonylphenol.
Ferner können die funktionalisierten Comonomeren (C) der Gruppe der Formel VIII angehören worin R₁₀ für einen mindestens ein Stickstoffatom enthaltenden 5- oder 6-gliedrigen Heterocyclus steht. Vorzugsweise sind die Comonomeren der Formel VIII ausgewählt aus der Gruppe bestehend aus Vinylpyrrolidone wie das 1-Vinyl-2-pyrrolidon, Vinylimidazol, N-Vinylcarbazol, N-Vinylsuccinimid, N-Vinyloxazolidon, N-Vinylphthalimid, Vinylpyridine wie das 2-Vinylpyridin.

Als Ausgangsprodukte für die Herstellung der Pfropfpolymeren PFP können auch funktionalisierte Poly(meth)acrylat-Makromonomere eingesetzt werden. Vorzugsweise fallen diese unter die Formel II-A
- R₁ =: -H oder -CH₃
- R₂ =: -H oder -CH₃
- n =: 6 bis 30
wobei mit (B') die gleichen Comonomeren wie in (B) und in (C') die gleichen Comonomeren wie in (C) umfaßt sein sollen.

Gewichtsmittleres Molekulargewicht des Makromonomeren: M_{w} = 1 000 bis 100 000.

Das Makromonomer II-A kann dabei nach den folgenden Gewichtsrelationen aufgebaut sein: Anteil AMA 0 - 90 Gew.-%, Anteil Comonomer (B') 0 - 40 Gew.-%, Anteil (C') 0 bis 100 Gew.-%.

Die vorliegende Erfindung kann sich vorteilhaft des Verfahrens zur Herstellung von Makromonomeren der allgemeinen Formel II worin
- R₁ und R₂: für Wasserstoff oder Methyl
- X: für einen biradikalischen Rest und
- n: für eine ganze Zahl von 5 bis 30 steht, mit der Maßgabe, daß p so bemessen ist, daß das Molekulargewicht M der Makromonomeren II im Bereich 1 000 bis 100000 g/mol liegt,
gemäß DE-A 41 21 811 bzw. US-A 5,254,632 bedienen, wobei man monomere Ester der Formel IX worin
- R₁₂: für einen Alkylrest mit 1 bis 8 Kohlenstoffatomen steht mit einem hydroxylgruppenterminierten Polyalkylmethacrylat der Formel X
worin X, R₂ und n die oben bezeichneten Bedeutungen besitzen mit der Maßgabe, daß p' mit p übereinstimmt unter Abspaltung des Alkohols HOR₁₂, umestert, wobei die Verbindung der Formel II gebildet wird.

Nach dem bevorzugten Herstellungsverfahren der Makromonomeren erhält man die Verbindungen der Formel X indem man die Monomeren bzw. Monomerengemische der (Meth)acrylester in Gegenwart eines OH-funktionellen Reglers, vorzugsweise eines Schwefelreglers, polymerisiert, beispielsweise in Gegenwart von 2-Mercaptoethanol (vgl. US-A 5,254,632). Im letzteren Falle nimmt X die Struktur -(CH₂)₂S- an. Jedoch können mit gutem Erfolg auch andere Methoden des Standes der Technik zur Anwendung kommen, die zur Herstellung eines PAMA-Makromonomeren mit gleicher Monomerzusammensetzung mit relativ hoher Funktionalität an endständiger polymerisierbarer (aktivierter) Doppelbindung geeignet sind (vgl. EP 261 942). Von besonderer Bedeutung sind Makromonomere (A) aufgebaut aus (Meth)acrylsäureestern von handelsüblichen Gemischen von Alkoholen in dem beanspruchten C₆-C₃₀-Bereich, insbesondere im Bereich mittlerer C-Zahlen von ca. 10 bis ca. 20, besonders auch im Bereich von ca. 12 - 18, speziell mit Schwerpunkten in den Bereichen 12,2 - 15. Genannt seien z.B. die (Methacrylsäureester eines Gemischs von C₁₁-C₁₆-Alkoholen mit einer durchschnittlichen C-Zahl von 13,2 - 13,8 (Handelsprodukt DOBANOL 25L der Shell AG).
Als Trägermedium TM für die Pfropfpolymeren PFP kommen vorzugsweise inerte, vorwiegend lipophile Lösemittel der in der Additivtechnologie üblichen Art infrage, insbesondere Mineralöle beispielsweise vom Typ der SN100 wie z.B. Shell SM 920 oder auch Gasöle wie z.B. Shell G07.
Die Herstellung der Makromonomeren kann in enger Analogie zur US-A 5,254,632 bzw. in Anlehnung an DE-A 23 18 809; W. Radke, A.H.E. Müller, Polym. Prepr. (Am. Chem. Soc. Div. Polym. Chem) 32(1) 1991 und H. Rauch-Puntigam, Th. Völker, Acryl- und Methacrylverbindungen, Springer-Verlag 1967 vorgenommen werden.

### Herstellung der Makromonomeren (A)

### - Herstellung der hydroxylgruppenhaltigen Vorstufe

Zweckmäßig gibt man ein Gemisch aus den Alkyl(meth)-acrylaten AMA zusammen mit dem Molekulargewichtsregler, wie beispielsweise Mercaptoethanol - als Anhalt seien ca. 1,0 Gew.-% bezogen auf die Monomeren genannt - in einem geeigneten Reaktionsgefäß wie z.B. einem Dreihalskolben mit Heizung, Rührvorrichtung, Innenthermometer, Gaseinleitungsvorrichtung und Rückflußkühler in beispielsweise der etwa 10-fachen Menge des Trägermediums TM vor und erhitzt unter Einleitung eines Schutzgases wie beispielsweise Stickstoff, beispielsweise auf 95 Grad C. Man gibt nunmehr den Initiator, beispielsweise eine an sich übliche Perverbindung wie beispielsweise einen Perester - genannt sei tert.Butyl-2-ethylhexanoat - zu und dosiert dann das AMA-Monomer vorzugsweise im Gemisch mit weiterem Initiator, als Anhalt seien etwa 0,4 Gew-% Initiator bezogen auf die Monomeren genannt, während etwa 3,5 Stunden zu. Vorteilhafterweise gibt man nach Zulaufende in gewissen Abständen - etwa nach jeweils 2,5 und nach 5 Stunden - ca. die Hälfte des Initiators zu und hält über einen längeren Zeitraum, etwa 12 Stunden, bei ca. 95 Grad C. Anschließend verdünnt man zweckmäßig mit dem Trägermedium TM.

### - Umesterung

In einem geeigneten Reaktionsgefäß, beispielsweise einem 6 l Dreihalskolben mit Heizung, Rührvorrichtung, Innenthermometer, Lufteinleitung und Füllkörperkolonne mit reglergesteuertem Dampfleiter wird ein Gemisch aus der hydroxylgruppenhaltigen Vorstufe mit Methyl(meth)acrylat - als Anhalt sei ein Gewichtsverhältnis von etwa 4,3 : 3 genannt - vorzugsweise zusammen mit mindestens einem an sich bekannten Polymerisationsinhibitor, beispielsweise Hydrochinonmonomethylether und einem Stabilisator, beispielsweise vom HALS-Typ, genannt sei z.B. 4-Hydroxy-2,2,6,6-tetramethylpiperidin-1-oxid in den üblichen Mengen vorgelegt und zweckmäßig unter Luftdurchleitung zum Rückfluß erwärmt. Im folgenden wird MMA als Umesterungskomponente vorausgesetzt. Nachdem ein gewisser Anteil übergegangen ist, wird der Umesterungskatalysator; vorzugsweise eine Lithium-Verbindung wie Lithiummethoxid zugesetzt, als Anhalt sei etwa 0,1 % bezogen auf den Methacrylsäuremethylester zugesetzt und weiter am Rückfluß gehalten, bis die Siedetemperatur abgefallen ist, etwa auf 65 - 68 Grad C. Anschließend wird weiter Methanol-reiches Destillat abgezogen bis durch Anstieg der Siedetemperatur - genannt seien etwa 100 Grad C - ein weitgehender Umsatz angezeigt wird. Nach Abdestillieren von weiterem Destillat (bei 100 Grad C) wird der Ansatz auf Raumtemperatur gekühlt und filtriert. Den überschüssigen Methylester entfernt man vorteilhafterweise am Vakuumrotationsverdampfer. Man erhält das Makromonomere A in dem Trägermedium TM gelöst.

### Herstellung eines hochmolekularen Pfropfpolymeren PFP

Aus dem vorzugsweise wie vorstehend beschrieben hergestellten Makromonomeren A sowie dem AMA-Monomeren und gegebenenfalls dem Comonomeren B im gewünschten Verhältnis wird eine Mischung hergestellt, mit Trägermedium TM versetzt. Davon wird ein kleinerer Teil, etwa 6,5 Gew.-% in ca. der 10-fachen Menge Trägermedium in einer Apparatur wie zur Herstellung der hydroxylgruppenhaltigen Vorstufe verwendet unter einem Schutzgas wie Stickstoff auf erhöhte Temperatur, als Anhalt seien 82 Grad C genannt, erwärmt. Nach Zugabe von Radikalinitiator zu der Vorlage setzt man innerhalb eines gewissen Zeitraums, beispielsweise 3,5 Stunden, die weitere Monomermischung zusammen mit Initiator zu, zweckmäßig durch kontinuierliches Zupumpen. Nach einem längeren Zeitabschnitt ab Zulaufende, genannt seien ca. 12 Stunden, wird weiterer Initiator zugegeben und noch einige Stunden, beispielsweise 8 Stunden, bei erhöhter Temperatur (ca. 82 Grad C) reagieren lassen. Anschließend wird zweckmäßig durch Zugabe von Trägermedium TM verdünnt (z.B. zu einer ca. 40 %igen Lösung).

### Herstellung eines dispergierwirksamen Kammpolymeren

In der vorstehend beschriebenen Apparatur wird ein Makromonomer A, vorzugsweise mit niederem Molekulargewicht zusammen mit mindestens einem dispergierwirksamen Monomeren C, vorzugsweise zusammen mit einem Regler, insbesondere einem Schwefelregler, als Anhalt seien etwa 0,1 Gew.-% bezogen auf die Makromonomeren/Monomeren genannt, vorgelegt und unter einem Schutzgas wie beispielsweise Stickstoff erwärmt, beispielsweise auf 100 Grad C und Initiator beispielsweise der genannten Art und in Mengen von ca. 0,8 Gew.-% zugegeben. Man gibt vorteilhaft im Abstand einiger Stunden, beispielsweise nach 3 und 7 Stunden noch weiteren Initiator vorteilhaft in Portionen von etwa 1/5 des bereits zugesetzten hinzu und hält noch über einen längeren Zeitraum, etwa 12 Stunden bei erhöhter Temperatur, beispielsweise bei 100 Grad C.
Weitere vorteilhafte Varianten der Herstellungsverfahren lassen sich den Beispielen entnehmen.

### Vorteilhafte Wirkungen

Die Pfropfpolymerisate PFP zeichnen sich durch eine hervorragende Wirkung als Viskositäts-Index-Verbesserer aus. Die verbesserte Viskositäts-Temperatur-Charakteristik kann anhand von Viskositätsmessungen an Modell-Formulierungen demonstriert werden.
Von besonderer Bedeutung ist ferner die erfindungsgemäß zu verzeichnende, ausgezeichnete Dispergierwirkung. Die besonders günstige Dispergierwirksamkeit wird z.B. durch Ergebnisse von Labortests belegt.

Die folgenden Beispiele dienen zur Erläuterung der Erfindung. Die Bestimmung der aktuellen Viskosität wird nach ASTM D 445 vorgenommen. Das Molgewicht wird durch "Size Exclusion Chromatographie" (SEC) mit Standard PMMA bestimmt (vgl. H.F. Mark et al. Encyclopedia of Polymer Science & Engingeering, Vol. 10, pg. 1 - 19, J. Wiley 1987). Das in den Beispielen verwendete 100 N-Öl stellt ein Shell SM 920 dar.

Bestimmung der Scherstabilität (Scherstabilitätsindex) PSSI wird nach ASTM D 2603 Ref. B vorgenommen.

### BEISPIELE

### Herstellung der Makromonomeren A

### A-1

### Herstellung eines PAMA-Makromonomeren, M_{W} = 19 000.

### a) Herstellung der Vorstufe mit OH-Substituent

Aus 1 170 g des Methacrylsäureesters eines Gemischs von C₁₁-C₁₆-Alkanolen (Produkt DOBANOL 25L der Shell AG) und 11,7 g 2-Mercaptoethanol wird eine Mischung hergestellt. Im 4 l Dreihalskolben mit Ölbadheizung, Säbelrührer, Innenthermometer, N₂-Überleitung und Rückflußkühler werden 14,4 g dieser Monomermischung und 130 g 100 N-Öl vorgelegt und auf 95 Grad C erwärmt. Nach Zugabe von 1,18 g tert.-Butylper-2-ethylhexanoat als Initator wird ein Gemisch aus 1 167,3 g des C₁₁-C₁₈-Methacrylsäureesters und 3,5 g Initiator innerhalb von 3,5 Stunden über eine Pumpe gleichmäßig zudosiert. 2,5 und 5 Stunden nach Zulaufende werden jeweils 2,34 g tert-Butylper-2-ethylhexanoat zugegeben und weitere 12 Stunden bei 95 Grad C gehalten. Danach wird mit 497,2 g 100 N-Öl verdünnt.
Die aktuelle Viskosität wird zu KV100 = 77,6 cSt bestimmt. Das Molekulargewicht wir durch SEC bestimmt. M_{W} = 19 000 g/mol.

### b) Umesterung

In einem 6 l Dreihalskolben mit elektrischem Heizpilz, Säbelrührer, Innenthermometer, Lufteinleitung und Füllkörperkolonne mit reglergesteuertem Dampfteiler wird ein Gemisch auf 1 760,4 g des Produktes aus a) sowie 1 260 g Methylmethacrylat, 0,06 g 4-Hydroxy-2,2,6,6-tetramethylpiperidin-1-oxyl und 0,23 g Hydrochinonmonomethylether vorgelegt und unter Luftdurchleitung zum Rückfluß erwärmt. Nach Abnahme von 118 g Destillat wird 1,15 g Lithiummethoxid zugesetzt und solange am Rückfluß gehalten, bis die Siedetemperatur auf 65 bis 68 Grad C gefallen ist. Danach wird solange methanolreiches Destillat (65 - 68 Grad C, ca. 17 g) abgezogen, bis durch Anstieg der Siedetemperatur auf 100 Grad C ein weitgehender Umsatz angezeigt wird. Nach Abdestillieren von weiteren 280 g Destillat bei 100 Grad C wird der Ansatz auf Raumtemperatur abgekühlt und durch eine Seitz-KS80-Filterschicht klar filtriert. Das überschüssige Methylmethacrylat wird am Vakuumrotationsverdampfer entfernt.
Ausbeute: 1 750 g Öllösung des Makromonomeren A-1.

### A-2

### Herstellung eines PAMA-Makromonomeren M_{w} = 5 500.

### a) Herstellung der Vorstufe mit OH-Substituent

Man benutzt dieselbe Apparatur wie unter A-1 (a). Im 6 l-Kolben werden vorgelegt: 1,396 g 100 N-Öl, 155,1 g Methacrylsäureester eines Gemischs von C₁₁-C₁₆-Alkanolen (Produkt DOBANOL 25L) und 4,65 g 2-Mercaptoethanol unter Stickstoff auf 110 Grad C erwärmt. Nach Zugabe von 1,65 g tert-Butylper-2-ethylhexanoat wird innerhalb von 3,5 Stunden ein Gemisch aus 2 448,9 g des gleichen Methacrylsäureesters, 75,3 g 2-Mercaptoethanol und 24,5 g tert.-Butylper-2-ethylhexanoat kontinuierlich zugepumpt. 45 Minuten und 90 Minuten nach Zulaufende werden jeweils 5,2 g Initiator nachgegeben und der Ansatz für weitere 2 Stunden bei 100 Grad C gehalten. Das Resultat zeigt bei 100 Grad C eine Viskosität von 20,9 cSt.
Ausbeute: 4 038 g.
Aktuelle Viskosität KV 100 = 20,9 cST
Molgewicht (SEC) = 5 500 g/mol

### b) Die Umesterung wird analog A-1b) vorgenommen (bei gleichen Gewichtsverhältnissen der Ausgangsstoffe) jedoch im 10 l Dreihalskolben mit dem gesamten Produkt aus a). Ausbeute ca. 4 000 g des Makromonomeren I-2.

### A-3

### Herstellung eines PAMA-Makromonomeren M_{W} = 7 720

### a) Herstellung der Vorstufe

Dieselbe Apparatur wie in Beispiel A-1a) wird angewendet. Im 6 l-Kolben werden vorgelegt: 1 396 g 100 N-Öl, 155,1 g Methacrylsäureester eines Gemischs aus C₁₁-C₁₆-Alkanolen (Produkt DOBANOL 25L) und 3,10 g 2-Mercaptoethanol und unter Stickstoff auf 110 Grad C erwärmt. Nach Zugabe von 1,65 g tert.-Butylper-2-ethylhexanoat (Initiator) wird innerhalb von 3,5 Stunden ein Gemisch aus 2 448,9 g des gleichen Methacrylsäureesters, 49,0 g 2-Mercaptoethanol und 24,5 g Initiator kontinuierlich zugepumpt. 45 Minuten und 90 Minuten nach Zulaufende werden jeweils 5,2 g Initiator nachgegeben und der Ansatz für weitere 12 Stunden bei 110 Grad C gehalten.
Aktuelle Viskosität KV 100 = 21 cSt
Molgewicht (SEC) = 7 720 g/mol

### b) Umesterung analog Beispiel A-2b), Ausbeute ca. 4 000 g Öl-Lösung des Makromonomeren

### A-4

### Herstellung eines PAMA-Makromonomeren M_{w} = 13 600

### a) Herstellung der Vorstufe

Dieselbe Apparatur wie für Beispiel A-1a). Im 6 l-Kolben werden vorgelegt: 1 396 g 100 N-Öl, 155,1 g Methacrylsäureester eines Gemischs von C₁₁-C₁₆-Alkanolen (Produkt DOBANOL 25L) sowie 1,55 g 2-Mercaptoethanol und unter Stickstoff auf 110 Grad C erwärmt. Nach Zugabe von 1,65 tert.-Butylper-2-ethylhexanoat wird innerhalb von 3,5 Stunden ein Gemisch aus 2 448,9 g des oben genannten Methacrylesters, 25,5 g 2-Mercpatoethanol und 24,5 g tert.-Butylper-2-ethylhexanoat kontinuierlich zugepumpt. 45 Minuten und 90 Minuten nach Zulaufende werden jeweils 5,2 g Butylper-2-ethylhexanoat nachgegeben und der Ansatz für weitere 12 Stunden bei 110 Grad C gehalten.
Aktuelle Viskosität KV 100 = 52 cSt.
Molgewicht (SEC) = 13 600 g/mol.

### b) Die Umesterung erfolgt analog Beispiel A-2b). Ausbeute ca. 4 500 g Öllösung des Makromonomeren A-4.

### Herstellung der Pfropfpolymeren PFP aus den Makromonomeren

### PFP-1

### Herstellung eines hochmolekularen Kammpolymeren

Verwendet wird eine Apparatur gemäß Beispiel A-1a). Die Monomermischung wird aus 227,7 g Makromonomer aus Beispiel A-1, 106,3 g Methacrylsäureester eines Gemischs von C₁₁-C₁₆-Alkanolen (Produkt DOBANOL 25 L) und 45,5 g Methylmethacrylat hergestellt, 24,5 g dieser Monomermischung werden mit 220,5 g 100 N-Öl in der Apparatur vorgelegt und unter Stickstoff auf 82 Grad C erwärmt. Nach Zugabe von 0,88 g tert.-Butylper-2-ethylhexanoat zur Vorlage werden innerhalb von 3,5 Stunden 355 g Monomermischung zusammen mit 0,56 g tert.-Butylper-2-ethylhexanoat kontinuierlich zugepumpt. Zwölf Stunden nach Zulaufende werden weitere 0,5 g tert.-Butylper-2-hexanoat zugegeben und 8 Stunden bei 82 Grad C nachreagiert. Danach wird durch Zugabe von 150 g 100 N-Öl verdünnt.
Ausbeute: 600 g Öllösung des Pfropfpolymeren PFP-1.

### PFP-2

### Herstellung eines dispergierwirksamen Kammpolymeren

Verwendet wird die Apparatur gemäß Beispiel A-1a). Im Dreihalskolben werden 122,9 g des Makromonomeren aus Beispiel A-2, 20,0 g 2-(N-Morpholinyl)-ethylmethacrylat und 0,15 g Dodecylmercaptan vorgelegt und unter Stickstoff auf 100 Grad C erwärmt und danach 1,0 g tert.-Butylper-2-ethylhexanoat zugegeben. Nach 3 bzw. 7 Stunden nach der ersten Initiatorzugabe werden jeweils weitere 0,2 g tert.-Butylper-2-ethylhexanoat zugegeben und der Ansatz wird weitere 12 Stunden bei 100 Grad C gehalten.
Ausbeute: : 143 g Öllösung des Kammpolymeren PFP-2.

### PFP-3

### Herstellung eines dispergierwirksamen Kammpolymeren

Apparatur wie in Beispiel A-1. Im Dreihalskolben werden 122,9 g des Makromonomeren aus Beispiel A-3, 20 g 2-(N-Morpholinyl)-ethylmethacrylat und 0,15 g Dodecylmercaptan vorgelegt und unter Stickstoff auf 100 Grad C erwärmt und danach 1,0 g tert.-Butylper-2-ethylhexanoat zugegeben. nach 3 bzw. 7 Stunden nach der ersten Initiatorzugabe werden jeweils weitere 0,2 g Initiator zugegeben und der Ansatz für weitere 12 Stunden bei 100 Grad C gehalten.
Ausbeute: 143 g Öllösung des Kammpolymeren PFP-3.

### PFP-4

### Herstellung eines dispergierwirksamen Kammpolymeren

Apparatur wie in Beispiel A-1. Im Dreihalskolben werden 138,2 g des Makromonomeren aus Beispiel A-4, 10 g 2-(N-Morpholinyl)-ethylmethacrylat (= Monomer VII-a) und 0,15 g Dodecylmercaptan vorgelegt und unter Stickstoff auf 100 Grad C erwärmt und danach 1,0 g tert.-Butylper-2-ethylhexanoat zugegeben. Nach 3 bzw. 7 Stunden nach der Initiatorzugabe werden jeweils weitere 0,2 g Initiator zugegeben und der Ansatz für weitere 12 Stunden bei 100 Grad C gehalten.
Ausbeute: 148 g Öllösung des Kammpolymeren PFP-4.

### PFP-5

### Herstellung eines dispergierwirksamen Kammpolymeren

Apparatur wie in Beispiel A-1. Im Dreihalskolben werden 138,2 g des Makromonomeren gemäß Beispiel A-2, 5,0 g 2-(N-Morpholinyl)-ethylmethacrylat, 5,0 g N-Vinylpyrrolidon (= Monomer VIII-a) und 0,15 g Dodecylmercaptan vorgelegt und unter Stickstoff auf 100 Grad C erwärmt und danach 1,0 g tert.-Butyl-2-ethylhexanoat zugegeben. 3 bzw. 7 Stunden nach der ersten Initiatorzugabe werden jeweils weitere 0,2 g tert.-Butylper-2-ethylhexanoat zugegeben und der Ansatz für weitere 12 Stunden bei 100 Grad C gehalten.
Ausbeute: 148 g Öllösung des Kammpolymeren PFP-5.

### PFP-6

### Herstellung eines hochmolekularen Kammpolymeren

Verwendet wird eine Apparatur gemäß Beispiel A-1a). Die Monomermischung wird aus 299,5 g Makromonomer aus Beispiel A-1, 65 g Methacrylsäureester eines Gemisches von C₁₁ bis C₁₆-Alkanolen (Produkt Dobanol 25 L), 65,0 g Methylmethacrylat und 70,5 g 100 N-Öl hergestellt, 50 g dieser Monomermischung werden in der Apparatur vorgelegt und unter Stickstoff auf 90 Grad C erwärmt. Nach Zugabe von 0,06 g tert.-Butylper-2-ethylhexanoat zur Vorlage werden innerhalb von 3,5 Stunden 450 g der Monomermischung zusammen mit 0,59 g tert.-Butyl-2-ethylhexanoat kontinuierlich zugepumpt. 1,5 Stunden nach Zulaufende werden zur Verdünnung 312,5 g 100 N-Öl zugegeben. 6 Stunden nach Zulaufende werden weitere 0,65 g tert.-Butylper-2-ethylhexanoat zugegeben und 8 Stunden nachreagiert.
Ausbeute: 812 g Öllösung des Pfropfcopolymeren PFP-6.

### PFP-7

### Herstellung eines hochmolekularen Kammpolymeren

Verwendet wird eine Apparatur gemäß Beispiel A-1a). die Monomermischung wird aus 276,5 g Makromonomer aus Beispiel A-1, 120,0 g n-Butylmethacrylat und 103,5 g 100 N-Öl hergestellt. 75 g dieser Monomermischung werden in der Apparatur vorgelegt und unter Stickstoff auf 90 Grad C erwärmt. Nach Zugabe von 0,09 g tert.-Butylper-2-ethylhexanoat zur Vorlage werden innerhalb von 3,5 Stunden 425 g der Monomermischung zusammen mit 0,51 g tert.-Butylper-2-ethylhexanoat kontinuierlich zugepumpt. 6 Stunden nach Zulaufende werden weitere 0,6 g ter.-Butylper-2-ethylhexanoat zugegeben und 8 Stunden nachreagiert. Danach wird durch Zugabe von 100 g 100 N-Öl verdünnt.
Ausbeute: 600 g Öllösung des Pfropfcopolymeren PFP-7.

### PFP-8

### Herstellung eines hochmolekularen Kammpolymeren

Verwendet wird eine Apparatur gemäß Beispiel A-1a). Die Monomermischung wird aus 207,4 g Makromonomer aus Beispiel A-1, 165,0 g n-Butylmethacrylat und 127,6 g 100 N-Öl hergestellt. 75 g dieser Monomermischung werden in der Apparatur vorgelegt und unter Stickstoff auf 85 Grad C erwärmt. Nach Zugabe von 0,09 g tert.-Butylper-2-ethylhexanoat zur Vorlage werden innerhalb von 3,5 Stunden 425 g der Monomermischung zusammen mit 0,51 g tert.-Butylper-2-ethylhexanoat kontinuierlisch zugepumpt. 1,5 Stunden nach Zulaufende werden zur Verdünnung 250 g 100 N-Öl zugegeben. 6 Stunden nach Zulaufende werden weitere 0,6 g tert.-Butylper-2-ethylhexanoat zugegeben und 8 Stunden nachreagiert. Danach werden zur weiteren Verdünnung 450 g 100 N-Öl zugegeben.
Ausbeute: 1 200 g Öllösung des Pfropfcopolymeren PFP-8.

### Prüftests

Zur Prüfung der Emulgatorwirkung der Pfropfpolymere kann der im folgenden angegebene Toluol-Wasser-Emulgiertest zur Prüfung der Dispergierwirkung der Ruß-Tüpfeltest angewendet werden.

Durchführung des Toluol/Wasser-Emulgiertests: Das auf seine Emulgierwirkung zu prüfende Additiv wird in Toluol (versetzt mit 20 ppm Oracetblau B) mit einer Polymerkonzentration von 1 Gew.-% gelöst. In ein graduiertes 20 ml Schliffreagenzglas werden nacheinander 7 ml des. Wasser und 13 ml der 1 %igen Toluollösung eingefüllt und 15 Minuten im Wasserbad bei 30 Grad C temperiert. Durch heftiges Schütteln des Reagenzglases wird eine gleichförmige Emulsion erzeugt und die Probe in das Temperierbad zurückgestellt. Das Auftrennen der Emulsion in die Schichten Toluol, Emulsion und Wasser wird über einen Zeitraum von 24 Stunden beobachtet. Hierzu wird zu den Zeiten 5 Minuten, 10 Minuten, 100 Minuten und 24 Stunden die Schichtgrenze Toluol/Emulsion sowie die Schichtgrenze Emulsion/Wasser anhand der Graduierung abgelesen (s. Abb. 1a).

### Auswertung

Die Quantifizierung der Emulgierwirkung in %-Werten erfolgt nach dem in Abb. 1b gezeigten Schema. Hierbei wird der Anteil der im Beobachtungszeitraum 5 Minuten bis 24 Stunden vorliegenden Emulsion durch das Verhältnis der Fläche A zur Gesamtfläche A + B charakterisiert und in %-Werten angegeben.

### Durchführung des Ruß-Tüpfeltestes:

Mit dem zu prüfenden Additiv werden in 150 N-Öl (Enerpar 11) zwei Stammlösungen aufgemischt: Stammlösung I mit 0,375 % Polymergehalt und Stammlösung II mit 0,75 % Polymergehalt. Von jeder Stammlösung werden 2 Rußdispersionslösungen angesetzt (Doppelbestimmung). Hierzu werden jeweils in ein 150 ml Becherglas 1,5 g Ruß (Flammruß, Degussa Spezialschwarz 4) und 50 g Stammlösung eingewogen und danach mit einem Ultra-Turrax Intensivrührer 30 Minuten bei 9 000 u/Minute aufgerührt. Danach werden von jeder Dispersionslösung 20 µl auf Filterpapier (Papier Durieux 122) getüpfelt. Nach 48 Stunden ebener Lagerung bei 30 Grad C werden die Tüpfelflecken ausgewertet. Hierzu wird der Durchmesser des Rußfleckens und der Durchmesser des ihn umgebenden Ölfleckens ausgemessen und deren Verhältnis in % angegeben:

### Einzelbewertung:

Durchmesser Rußfleck/Durchmesser Ölfleck * 100 %.
Die Gesamtbewertung des Tüpfeltests ergibt sich als Summe der vier prozentualen Einzelbewertungen. Produkte mit schlechter Rußdispergierung ergeben Gesamtbewertungen von ca. 70 % und niedriger, Produkte mit guter Rußdispergierung ergeben Gesamtbewertungen von ≥ 130 %.

## Patentansprüche

1. Verwendung von Pfropfpolymeren PFP, die aufgebaut sind aus
a) 10 - 90 Gew.-% bezogen auf PFP Polyalkylmethacrylat-Makromonomeren (A) die copolymerisiert sind mit
b) 0 - 90 Gew.-% bezogen auf PFP Alkyl(meth)acrylsäureestern (AMA) mit C₆-C₃₀-Alkylresten und mit
c) 0 - 60 Gew.-% bezogen auf PFP nicht-funktionalisierten Comonomeren (B) ausgewählt aus der Gruppe bestehend aus Alkyl(meth)acrylsäureestern mit C₁-C₅-Alkylresten, Styrol, Alkylstyrolen mit C₁-C₄-Alkylresten und Fettsäurevinylestern mit 2 bis 12 C-Atomen im Fettsäurerest sowie mit
d) 0 - 40 Gew.-% bezogen auf PFP funktionalisierten Comonomeren (C) ausgewählt aus der Gruppe bestehend aus funktionalisierten (Meth)acrylsäureestern und -amiden und der Vinyl-Heterocyclen
mit der Maßgabe, daß die Summe der copolymerisierten Monomeren b) bis d) bezogen auf PFP 10 bis 90 Gew.-% ausmacht
in einem Trägermedium TM als Schmierstoffadditive mit viskositäts index verbessernder Wirkung.

2. Verwendung gemäß Anspruch 1, **dadurch gekennzeichnet, daß** die Polyalkylmethacrylat-Makromonomeren (A) Verbindungen der Formel II
X = biradikalischer Rest
R₁ = -H oder -CH₃
R₂ = -H oder -CH₃
n = 6 bis 30
p = mittlerer Polymerisationsgrad des Makromonomeren
bedeuten, mit der Maßgabe, daß M_{W} das gewichtsmittlere Molekulargewicht des Makromonomeren der Formel II im Bereich 1 000 bis 100 000 liegt, darstellen.

3. Verwendung gemäß den Ansprüchen 1 und 2, **dadurch gekennzeichnet, daß** das gewichtsmittlere Molekulargewicht der Pfropfpolymeren PFP im Bereich 5 000 bis 1 000 000 liegt.

4. Verwendung gemäß Anspruch 1 enthaltend als Pfropfpolymere die Pfropfpolymeren PFP', die aufgebaut sind zu
a) 10 - 90 Gew.-% aus mehrfunktionalisierten Polyalkylmethacrylat-Makromonomeren (A'), enthaltend
a1) 0 - 90 Gew.-%
Alkyl(meth)acrylester (AMA') mit C₆-C₃₀-Alkylresten
a2) 0 - 40 Gew.-%
nicht funktionalisierte Comonomere (B') aus der Gruppe bestehend aus Alkyl(meth)acrylsäureestern mit C₁-C₅-Alkylresten, Styrol, Alkylstyrolen mit C₁-C₄-Alkylresten und Fettsäurevinylestern mit 2 bis 12 C-Atomen im Fettsäurerest, sowie
a3) 0 - 100 Gew.-%
funktionalisierte Comonomere (C') ausgewählt aus der Gruppe bestehend aus funktionalisierten (Meth)acrylsäureestern und -amiden und der Vinylheterocyclen,
mit der Maßgabe, daß sich die Summe der Monomeren (AMA'), (B') und (C') im Makromonomeren (A') auf 100 Gew.-% ergänzt,
b) 0 bis 90 Gew.-% aus Monomeren ausgewählt aus der Gruppe bestehend aus Alkyl(meth)acrylsäureestern (AMA) mit C₆-C₃₀-Alkylresten,
c) 0 bis 60 Gew.-% aus Monomeren (B), ausgewählt aus der Gruppe bestehend aus Alkyl(meth)acrylsäureestern mit C₁-C₅-Alkylresten, Styrol, Alkylstyrolen mit C₁-C₄-Alkylresten und Fettsäurevinylestern mit 2 bis 12 C-Atomen im Fettsäurerest,
d) 0 bis 40 Gew.-% aus funktionalisierten Camonomeren (C) ausgewählt aus der Gruppe bestehend aus funktionalisierten (Meth)-acrylsäureestern und -amiden und der Vinylheterocyclen,
mit der Maßgabe, daß die Summe der Copolymerisierten Monomeren (AMA), (B) und (C) bezogen auf PFP'10 bis 90 Gew.-% ausmacht.

## Claims

1. Use of graft polymers PFP which are synthesised from
a) 10-90 wt.%, based on PFP, of polyalkylmethacrylate macromonomers (A) which are copolymerised with
b) 0-90 wt.%, based on PFP, of alkyl (meth)acrylic acid esters (AMA) with C₆₋₃₀ alkyl groups and with
c) 0-60 wt.%, based on PFP, of non-functionalised comonomers (B) selected from the group consisting of alkyl (meth)acrylic acid esters having C₁₋₅ alkyl groups, styrene, alkyl styrenes having C₁₋₄ alkyl groups and fatty acid vinyl esters having 2-12 carbon atoms in the fatty acid group and with
d) 0-40 wt.%, based on PFP, of functionalised comonomers (C) selected from the group consisting of functionalised (meth)acrylic acid esters and amides and the vinyl heterocyclic groups,
with the proviso that the sum of the copolymerised monomers (b) to (d), based on PFP, amounts to 10-90 wt.%,
in a carrier medium TM, as lubricant additives with the effect of improving the viscosity index.

2. Use according to claim 1, **characterised in that** the polyalkyl methacrylate macromonomers (A) are compounds of formula II wherein
x = biradical group
R₁ = -H or -CH₃
R₂ = -H or -CH₃
n = 6 to 30
p = average degree of polymerisation of the macromonomer
with the proviso that M_{w} is the weight-average molecular weight of the macromonomer of formula II in the range from 1000 to 100,000.

3. Use according to claims 1 and 2, **characterised in that** the weight-average molecular weight of the graft polymers PFP is in the range from 5000 to 1,000,000.

4. Use according to claim 1 containing as graft polymers the graft polymers PFP' which are synthesised from
a) 10-90 % by weight of polyfunctionalised polyalkyl methacrylate macromonomers (A'), containing
a1) 0-90 wt.% of alkyl (meth)acrylic ester (AMA') having C₆₋₃₀ alkyl groups
a2) 0-40 wt.% of non-functionalised comonomers (B') from the group consisting of alkyl (meth)acrylic acid esters having C₁₋₅ alkyl groups, styrene, alkyl styrenes having C₁₋₄ alkyl groups and fatty acid vinyl esters having 2-12 carbon atoms in the fatty acid group, and
a3) 0-100 wt.% of functionalised comonomers (C') selected from the group consisting of functionalised (meth)acrylic acid esters and amides and the vinyl heterocycles,
with the proviso that the sum of the monomers (AMA'), (B') and (C') in the macromonomer (A') makes up 100 wt.%,
b) 0-90 wt.% of monomers selected from the group consisting of alkyl (meth)acrylic acid esters (AMA) with C₆₋₃₀ alkyl groups,
c) 0-60 wt.% of monomers (B) selected from the group consisting of alkyl (meth)acrylic acid esters having C₁₋₅ alkyl groups, styrene, alkyl styrenes having C₁₋₄ alkyl groups and fatty acid vinyl esters having 2-12 carbon atoms in the fatty acid group,
d) 0-40 wt.% of functionalised comonomers (C) selected from the group consisting of functionalised (meth)acrylic acid esters and amides and the vinyl heterocyclic groups, with the proviso that the sum of the copolymerised monomers (AMA), (B) and (C) make up 10-90 wt.%, based on PFP'.

## Revendications

1. Utilisation de polymères greffés PFP qui sont constitués à partir de
a) 10 à 90 % en poids, rapporté au PFP, de macromonomères de méthacrylate de polyalkyle (A) qui sont copolymérisés avec,
b) de 0 à 90 % en poids, rapporté au PFP, d'esters alkyliques d'acide (méth)acrylique (AMA) ayant des restes alkyle en C₆-C₃₀ et avec,
c) de 0 à 60 % en poids, rapporté au PFP, de comonomères non fonctionnalisés (B) choisis dans le groupe qui consiste en les esters alkyliques d'acide (méth)acrylique ayant des restes alkyle en C₁-C₅, le styrène, les alkylstyrènes ayant des restes alkyle en C₁-C₄ et les esters vinyliques d'acide gras ayant de 2 à 12 atomes de carbone dans le reste acide gras,
ainsi que
d) de 0 à 40 % en poids, rapporté au PFP, de comonomères fonctionnalisés (C) choisis dans le groupe qui consiste en des esters et des hétérocycles vinyliques,
avec la précision que la somme des monomères copolymérisés b) à d) rapporté au PFP représente de 10 à 90 % en poids,
dans un milieu support TM en tant qu'additif de lubrifiant ayant une action qui améliore l'indice de viscosité.

2. Utilisation conformément à la revendication 1,
**caractérisé en ce que**
les macromonomères de méthacrylate polyalkyliques (A) représentent des composés de formule II, où
X = reste biradicalaire
R₁ = -H ou -CH₃
R₂ = -H ou -CH₃
n = 6 à 30
p = degré moyen de polymérisation du macromonomère
avec la précision que M_{W}, le poids moléculaire moyen pondéral du macromonomère de formule II se situe dans la zone de 1000 à 100.000.

3. Utilisation conformément aux revendications 1 et 2,
**caractérisée en ce que**
le poids moléculaire moyen pondéral du polymère greffé PFP se situe dans la zone de 5.000 à 1.000.000.

4. Utilisation conformément à la revendication 1 renfermant comme polymère greffé, les polymères greffés PFP' qui sont constitués pour,
a) de 10 à 90 % en poids de macromonomères de méthacrylate polyalkyle (A'), contenant,
(a1) de 0 à 90 % en poids d'ester (méth)acrylique d'alkyle (AMA') ayant des restes alkyle en C₆ à C₃₀,
(a2) de 0 à 40 % en poids de comonomères (B') non fonctionnalisés choisis dans le groupe qui consiste en les esters d'alkyle d'acide (méth)acrylique avec des restes alkyle en C₁-C₅ le styrène, les alkylstyrènes, ayant des restes alkyle en C₁-C₄, et des esters vinyliques d'acide gras ayant de 2 à 12 atomes de carbone dans le reste d'acide gras, ainsi que
(a3) de 0 à 100 % en poids de comonomères fonctionnalisés (C') choisis dans le groupe qui consiste en des esters et des amides d'acide (méth)acrylique fonctionnalisés et des hétérocycles vinyliques,
avec la précision que la somme des monomères (AMA'), (B') et (C') dans les macromonomères (A') se complète à 100 % en poids,
b) des 0 à 90 % en poids de monomères choisis dans le groupe qui consiste en des esters alkyliques d'acide (méth)acrylique (AMA) avec des restes alkyle en C₆-C₃₀,
c) de 0 à 60 % en poids de monomères (B) choisis dans le groupe qui consiste en les esters alkyliques d'acide (méth)acrylique ayant des restes alkyle en C₁-C₅, le styrène, les alkylstyrènes ayant des restes alkyle en C₁-C₄, et les esters vinyliques d'acide gras ayant de 2 à 12 atomes de carbone dans le reste acide gras,
d) de 0 à 40 % en poids de comonomères fonctionnalisés (C) choisis dans le groupe qui consiste en les esters et en les amides d'acide (méth)acrylique fonctionnalisés et des hétérocycles vinyliques, avec la précision que la somme des monomères copolymérisés (AMA), (B) et (C) rapporté au PFP' représente de 10 à 90 % en poids.
